# EUROPÄISCHE PATENTSCHRIFT

(11) **EP 2 981 500 B1**
(45) Veröffentlichungstag und Bekanntmachung des Hinweises auf die Patenterteilung: **27.05.2020**
(21) Anmeldenummer: 13811447.5
(22) Anmeldetag: 17.12.2013
(51) Int. Cl.: B68B 1/06, C22C 9/00, C22C 9/04

(54) **KUPFERLEGIERUNG ZUR HERSTELLUNG VON PFERDEGEBISSEN ODER PFERDEGEBISSTEILEN**
COPPER ALLOY FOR PRODUCING HORSE BITS OR PARTS OF HORSE BITS
ALLIAGE DE CUIVRE POUR LA FABRICATION DE MORS DE CHEVAL OU DES PIÈCES D'UN MORS DE CHEVAL

(30) Priorität: 05.04.2013 DE 102013206047
(43) Veröffentlichungstag der Anmeldung: 10.02.2016
(73) Patentinhaber: Herm. Sprenger GmbH & Co. KG, 58644 Iserlohn (DE)
(72) Erfinder: VOELLMECKE, Valentin, 58640 Iserlohn (DE); BAUMANN, Heinz, 58640 Iserlohn (DE)
(74) Vertreter: Patentanwälte Bauer Vorberg Kayser
(86) Internationale Anmeldenummer: PCT/EP2013/076886
(87) Internationale Veröffentlichungsnummer: WO 2014/102089

(56) Entgegenhaltungen:
- EP-A1- 0 685 564
- US-A1- 2010 061 884
- US-B1- 6 324 821

## Beschreibung

Die Erfindung bezieht sich auf die Verwendung einer Kupferlegierung zur Herstellung von Pferdegebissen oder Teilen davon.

Kupferlegierungen für die Herstellung von Pferdegebissen und insbesondere von Gebissstangen oder anderen Gebissteilen von Pferdegebissen sind vielfältig im Einsatz. Aus EP 0 638 655 B1 ist eine Legierung mit 81 bis 88 Gew.-% Kupfer, weniger als 4 Gew.-% Silizium und Rest Zink einschließlich Verunreinigungen bekannt. Aus WO 2009/034387 ist eine Kupferlegierung mit 65 bis 99,95 Gew.-% Kupfer bekannt, es können 25 bis 36 Gew.-% Zink, 0,2 bis 2,7 Gew.-% Kobalt und weitere Bestandteile, deren Gewichtsanteil jeweils maximal Gew.-2% ist, hinzugeben werden. Die weiteren, möglichen Bestandteile sind Zinn, mindestens ein Element aus der Gruppe 15 des Periodensystems, Zirkonium, AL2O3, Chrom und Beryllium.

Bereits seit längerer Zeit werden Neusilberlegierungen für die Herstellung von Pferdegebissen eingesetzt, sie enthalten typischerweise 50-60 Gew.-% Kupfer, etwa 10 bis 20 Gew.-% Nickel, Rest Zink und unvermeidbare Beimengungen.

Eine erfolgreiche Kupferlegierung für die Herstellung von Pferdegebissen besteht aus etwa 85 Gew.-% Kupfer, 3-4 Gew.-% Silizium, Rest Zink und unvermeidbare Beimengungen. Pferde nehmen diese Legierung sehr gut an. Die Pferde werden durch sie nachweisbar zum Kauen angeregt. Die Oberlinie der Pferde entspannt sich und die Leistungsfähigkeit wird gegenüber anderen Kupferlegierungen deutlich gesteigert. Diese erfolgreiche Kupferlegierung wird umfangreich und erfolgreich eingesetzt. Ihr Vorteil liegt einerseits in der ausreichenden Härte der Legierung, andererseits im hohen Kupferanteil.

Nun ist es jedoch immer wieder zu Diskussionen über angebliche "Kupferallergien" von Pferden gekommen. In der Tat ist der Kupferanteil der oben beschriebenen erfolgreichen Legierung relativ hoch, es kommt zu starker Korrosion im Pferdemaul. Wissenschaftliche Untersuchungen, die auch an einer tierärztlichen Hochschule durchgeführt wurden, ließen jedoch keine nachteiligen Wirkungen von Kupfer erkennen.

Es scheint aber angezeigt, einmal auszutesten, wie gering ein Kupfergehalt sein kann, um noch dieselbe Wirkung im Pferdemaul zu erreichen wie bei der erfolgreichen Legierung. Daher wurden Überlegungen angestellt und Untersuchungen durchgeführt, ob mit geringerem Anteil an Kupfer und/oder geringerer Löslichkeit von Kupfer in der Legierung Ergebnisse erzielt werden können, wie sie mit der genannten Legierung erreicht werden. Insbesondere liefen diese Untersuchungen darauf hinaus, eine untere Schwelle dafür zu finden, bei der Pferde eine Legierung noch genauso gut annehmen wie die erfolgreiche Legierung, wobei die neue Legierung aber einen geringeren Kupferanteil und/oder eine geringere Löslichkeit des Kupfers zeigt. Dabei stellte sich heraus, dass auch geringere Kupferanteile zu den Ergebnissen führen, wie sie mit der erfolgreichen, hohe Kupferanteile aufweisenden Legierung erreicht wurden.

Dabei war es ein Ziel, dass die neue Legierung von Pferden mindestens genauso gut angenommen wird wie die erfolgreiche Legierung aus Kupfer, Silizium und Zink. Die Kautätigkeit sollte mindestens im gleichen Maße angeregt werden wie bei der erfolgreichen Legierung, dabei sollte die Leistungsbereitschaft des Pferdes ähnlich gut gefördert werden. Die neue Legierung sollte gleiche Festigkeitswerte wie zuvor, insbesondere Festigkeitswerte, wie sie für Gebisse allgemein gefordert werden, aufweisen. Vorzugsweise sollte die neue Legierung ein geringeres Lösungsverhalten von Kupfer und anderen Legierungsmetallen im Pferdespeichel aufweisen. Insgesamt sollte die neue Legierung eine geringere Korrosion der Oberfläche zeigen. Sie sollte eine deutlich bessere Optik auch bei Lagerung an Luft und längerer Nutzung zeigen.

Unter dem Begriff Pferdegebiss werden insbesondere Trensen-, Kandaren-, Pelham- und Knebelgebisse verstanden. Ein Pferdegebiss der hier in Rede stehenden Art ist ein Gebissstück bzw. ein Mundstück. Ein Pferdegebiss wird als ein Bestandteil der Zäumung des Pferdes angesehen.

Als Beispiel für ein Pferdegebiss wird auf die EP 1 140 693 B1 der Anmelderin Bezug genommen. Aus der Kupferlegierung sollen zumindest diejenigen Teile eines derartigen Pferdegebisses hergestellt werden, die im Pferdemaul liegen.

Die Kupferlegierung wird für diejenigen Teile des Pferdegebisses eingesetzt, die mit dem Pferdespeichel in Kontakt kommen. So zeigt das aus dem genannten Patent bekannte Pferdegebiss außenliegende Ringe. Sie müssen nicht aus der Legierung hergestellt werden, sie liegen außerhalb des Pferdemauls und kommen auch nicht mit dem Speichel in Kontakt. Dagegen kommen die zwischen den Ringen befindlichen Teile des genannten Pferdegebisses mit Pferdespeichel in Kontakt und sind mit der Legierung herzustellen.

Hiervon ausgehend ist es Aufgabe der Erfindung, die aus der o.g. EP 0 638 655 B1 bekannte Kupferlegierung für Pferdegebisse dahingehend weiterzuentwickeln, dass ein gewichtsmäßiger Anteil von Kupfer und/oder die Löslichkeit des Kupfers im Pferdespeichel in der Legierung verringert wird, dabei aber die positiven Eigenschaften der vorbekannten Kupferlegierung soweit wie möglich beibehalten werden.

Diese Aufgabe wird gelöst durch die Kupferlegierung mit den Merkmalen des Verwendungsanspruchs 1.

Bei Verwendung einer derartigen CuMnZn-Legierung für Pferdegebisse oder deren Teile wird der Speichelfluss bei Pferden besonders gut angeregt. Die gewünschte Zusammenarbeit zwischen Pferd und Reiter wird gefördert. Bei Versuchen konnte festgestellt werden, dass die Kupferabgabe in den Pferdespeichel deutlich reduziert wird, typischerweise um 60%. Eine Leistungsminderung oder Bevorzugung von Legierungen nach dem Stand der Technik konnte nicht festgestellt werden.

Mangan ist ein wichtiges Spurenelement. Es ist Bestandteil und Aktivator einiger wichtiger Enzyme und ist insoweit unter anderem für den Aufbau des Bindegewebes von Bedeutung. Durch Verwendung von Mangan in der Legierung wird dem Pferd Mangan zugeführt. Das Pferd nimmt Mangan über den Speichel auf. Ein mit der Legierung hergestelltes Gebiss hat daher neben seiner eigentlichen Funktion als Teil des Zaumzeugs auch die Funktion, dem Pferd das Spurenelement Mangan zuzuführen. Eine Verwendung von Mangan für Pferdegebisse ist im Stand der Technik nicht aufzufinden.

Die Korrosionsgeschwindigkeit dieser CuMnZn-Legierung beträgt etwa nur 65% der Korrosionsgeschwindigkeit der erfolgreichen Legierung. Daran ist zu erkennen, dass weniger Cu in Lösung geht, demgemäß die Pferde auch weniger Cu über den Speichel erhalten.

Der Gewichtsanteil an Mangan liegt vorzugsweise über 2 Gew.-%, insbesondere über 5 Gew.-% und vorzugsweise über 9 Gew.-%. Der Gewichtsanteil an Mangan liegt vorzugsweise zwischen 5 und 25 Gew.-%, insbesondere zwischen 8 und 20 Gew.-%, vorzugsweise beträgt er 12 ± 2 Gew.-%.

Der Gewichtsanteil an Zink liegt vorzugsweise über 2 Gew.-%, insbesondere über 5 Gew.-% und vorzugsweise über 9 Gew.-%. Der Gewichtsanteil an Zink liegt vorzugsweise zwischen 5 und 25 Gew.-%, insbesondere zwischen 8 und 20 Gew.-%, vorzugsweise beträgt er 13 ± 2 Gew.-%.

Vorzugsweise liegt der Anteil an Nickel unter 0,1 Gew.-%, vorzugsweise liegt er unter 0,01 Gew.-%.

Vorzugsweise liegt der Gewichtsanteil an Kupfer über 50%, insbesondere über 60%. Der Gewichtsanteil an Kupfer liegt vorzugsweise unter 75 %, insbesondere unter 74 %. Vorzugsweise liegt der Gewichtsanteil an Kupfer zwischen 65 und 75 %, insbesondere zwischen 72 und 74 %.

In der Legierung kann maximal 1,5 Gew.-% an Aluminium und/oder maximal 1,5 Gew.-% an Silizium enthalten sein.

Vorzugsweise liegt der Anteil von mindestens einem der Metalle Fe, AI, Mg, Ti, Pb, Sn, insbesondere mehreren von ihnen in beliebiger Auswahl, unter 0,1 Gew.-%.

Die erfindungsgemäße Legierung hat einen schönen, im Wesentlichen silberfarbenen Glanz. Ihre Oberfläche kann gut bearbeitet werden und wird bei entsprechender Bearbeitung glatt. Sie kann poliert werden. Der Glanz hält auch dauerhafter an als bei bisherigen Legierungen. Aufgrund der reduzierten Korrosion ist der Glanz beständiger als bei Legierungen nach dem Stand der Technik.

Für CuMnZn-Legierungen ist es bekannt, dass sie keimtötende Wirkung haben. So ist es beispielsweise bekannt, derartige Legierungen für Türgriffe einzusetzen, beispielsweise für Türgriffe in Krankenhäusern. Eine keimtötende Wirkung kann für ein Gebissstück positive und negative Konsequenzen haben. Bei der vorliegenden Legierung und ihrer Verwendung für Pferdegebisse überwiegen die positiven Konsequenzen. Auch wenn das Pferdegebiss nach einer Benutzung und Entnahme vom Pferd nicht gereinigt wird, sammeln sich nur wenige Keime an, dies kommt der Gesundheit des Pferdes zugute, wenn das Gebiss später wieder eingelegt wird.

Aus der EP 545 231 B1 sind CuMnZn-Legierungen für Brillengestelle bekannt. Auf die dortigen Angaben zu den einzelnen Legierungen und ihren jeweiligen Werten wird in vollem Umfang Bezuge genommen. Der Offenbarungsgehalt gehört zur Offenbarung der vorliegenden Anmeldung.

Es sind auch Versuche mit CuCaAg-Legierungen für Pferdegebisse durchgeführt worden. Diese Legierungen zeigten jedoch nicht die guten Eigenschaften, die die Legierung nach dem Patentanspruch 1 hat. Nachteilig ist auch der derzeitig hohe Silberpreis.

Die Legierung ist möglichst frei von Nickel, dies ist aus der Sicht des Tiermediziners günstig. Nickel ist für seine allergischen Wirkungen bekannt.

Die Legierung hat die für Gebisse der hier in Rede stehenden Art geforderten Festigkeiten und Härte. Die Härte nach Brinell liegt vorzugsweise im Bereich von 55 bis 75 HB.

Aus der FR967018 (A) sind CuMnZn-Legierungen für dekorative Gegenstände bekannt. Ihr Offenbarungsgehalt gehört ebenfalls zur Offenbarung der vorliegenden Anmeldung.

Der Gewichtsanteil an Mangan liegt vorzugsweise bei 12 ± 1 %. Der Gewichtsanteil an Zink liegt vorzugsweise bei 13 ± 1 %.

## Patentansprüche

1. Verwendung einer Kupferlegierung für die Herstellung von Pferdegebissen bzw. Teilen davon, bestehend aus
- 1 Gew.-% bis 30 Gew.-% Mangan,
- 1 Gew.-% bis 30 Gew.-% Zink,
- Rest Kupfer und andere Beimengungen, die anderen Beimengungen liegen total unter 6 Gew.-%, insbesondere unter 3 Gew.-%.

2. Verwendung einer Kupferlegierung nach Anspruch 1, **dadurch gekennzeichnet, dass** die anderen Beimengungen total unter 2 Gew.-% liegen.

3. Verwendung einer Kupferlegierung nach Anspruch 1 oder 2, **dadurch gekennzeichnet, dass** der Gewichtsanteil an Mangan zwischen 5 und 25 Gew.-%, insbesondere zwischen 8 und 20 Gew.-% liegt, und vorzugsweise 12 ± 2 Gew.-% beträgt.

4. Verwendung einer Kupferlegierung nach einem der vorangegangenen Ansprüche, **dadurch gekennzeichnet, dass** der Gewichtsanteil an Zink zwischen 5 und 25, vorzugsweise zwischen 8 und 20 und insbesondere bei 13 ± 2 Gew.-% liegt.

5. Verwendung einer Kupferlegierung nach einem der vorangegangenen Ansprüche, **dadurch gekennzeichnet, dass** der Gewichtsanteil an Kupfer zwischen 65 und 75 Gew.-%, insbesondere zwischen 72 und 74 Gew.-% liegt.

6. Verwendung einer Kupferlegierung nach einem der vorangegangenen Ansprüche, **dadurch gekennzeichnet, dass** die Kupferlegierung maximal 1,5 Gew.-% Aluminium und/oder maximal 1,5 Gew.-% Silizium enthält.

7. Verwendung einer Kupferlegierung nach einem der vorangegangenen Ansprüche, **dadurch gekennzeichnet, dass** der Anteil an Nickel unter 0,1 Gew.-% liegt, vorzugsweise unter 0,01 Gew.-% liegt.

8. Verwendung einer Kupferlegierung nach einem der vorangegangenen Ansprüche, **dadurch gekennzeichnet, dass** der Anteil von mindestens einem der Metalle Fe, AI, Mg, Ti, Pb, Sn, insbesondere mehreren von ihnen in beliebiger Auswahl, unter 0,1 Gew.-% liegt.

## Claims

1. Use of a copper alloy for producing horse bits or parts thereof, comprising
- 1 % by wt. to 30 % by wt. of manganese,
- 1 % by wt. to 30 % by wt. of zinc,
- the remainder being copper and other impurities; the other impurities are less than 6 % by wt., in particular less than 3 % by wt., in total.

2. Use of a copper alloy according to claim 1, **characterized in that** the other impurities are less than 2 % by wt. in total.

3. Use of a copper alloy according to claim 1 or 2, **characterized in that** the percentage by weight of manganese is between 5 and 25 % by wt., in particular between 8 and 20 % by wt., and is preferably 12 ± 2 % by wt.

4. Use of a copper alloy according to any one of the preceding claims, **characterized in that** the percentage by weight of zinc is between 5 and 25, preferably between 8 and 20, and in particular 13 ± 2 % by wt.

5. Use of a copper alloy according to any one of the preceding claims, **characterized in that** the percentage by weight of copper is between 65 and 75 % by wt., in particular between 72 and 74 % by wt.

6. Use of a copper alloy according to any one of the preceding claims, **characterized in that** the copper alloy contains a maximum of 1.5 % by wt. of aluminum and/or a maximum of 1.5 % by wt. of silicon.

7. Use of a copper alloy according to any one of the preceding claims, **characterized in that** the content of nickel is less than 0.1 % by wt., preferably less than 0.01 % by wt.

8. Use of a copper alloy according to any one of the preceding claims, **characterized in that** the content of at least one of the metals Fe, Al, Mg, Ti, Pb, Sn, in particular of several of those in any selection, is less than 0.1 % by wt.

## Revendications

1. Utilisation d'un alliage de cuivre pour la fabrication de mors de cheval ou bien de parties de ceux-ci, se composant de
- 1 % en poids à 30 % en poids de manganèse,
- 1 % en poids à 30 % en poids de zinc,
- le reste étant du cuivre et d'autres additifs, les autres additifs sont au total inférieurs à 6 % en poids, en particulier inférieurs à 3 % en poids.

2. Utilisation d'un alliage de cuivre selon la revendication 1, **caractérisée par le fait que** les autres additifs sont au total inférieurs à 2 % en poids.

3. Utilisation d'un alliage de cuivre selon la revendication 1 ou 2, **caractérisée par le fait que** la fraction pondérale de manganèse est comprise entre 5 et 25 % en poids, en particulier entre 8 et 20 % en poids, et de préférence elle est de 12 ± 2 % en poids.

4. Utilisation d'un alliage de cuivre selon l'une quelconque des revendications précédentes, **caractérisée par le fait que** la fraction pondérale de zinc est comprise entre 5 et 25, de préférence entre 8 et 20 et est, en particulier, de 13 ± 2 % en poids.

5. Utilisation d'un alliage de cuivre selon l'une quelconque des revendications précédentes, **caractérisée par le fait que** la fraction pondérale de cuivre est comprise entre 65 et 75 % en poids, en particulier entre 72 et 74 % en poids.

6. Utilisation d'un alliage de cuivre selon l'une quelconque des revendications précédentes, **caractérisée par le fait que** l'alliage de cuivre contient au maximum 1,5 % en poids d'aluminium et/ou au maximum 1,5 % en poids de silicium.

7. Utilisation d'un alliage de cuivre selon l'une quelconque des revendications précédentes, **caractérisée par le fait que** la proportion de nickel est inférieure à 0,1 % en poids, de préférence inférieure à 0,01 % en poids.

8. Utilisation d'un alliage de cuivre selon l'une quelconque des revendications précédentes, **caractérisée par le fait que** la proportion de l'un au moins des métaux Fe, Al, Mg, Ti, Pb, Sn, en particulier de plusieurs d'entre eux dans une sélection quelconque, est inférieure à 0,1 % en poids.
